# EUROPÄISCHE PATENTSCHRIFT

(11) **EP 1 458 898 B1**
(45) Veröffentlichungstag und Bekanntmachung des Hinweises auf die Patenterteilung: **27.04.2005**
(21) Anmeldenummer: 02787956.8
(22) Anmeldetag: 18.12.2002
(51) Int. Cl.: C22C 21/02, C22C 21/04, C22F 1/043, C22F 1/05

(54) **VERFAHREN ZUR HERSTELLUNG EINES AUS ALUMINIUMLEGIERUNG BAUTEILS DURCH WARM- UND KALTUMFORMUNG**
METHOD OF FABRICATION OF AN ALUMINIUM ALLOY ARTICLE BY HOT- AND COLD-FORMING
PROCEDE DE FABRICATION D'UN ARTICLE EN ALLIAGE D'ALUMINIUM DEFORMABLE A CHAUD ET A FROID

(30) Priorität: 21.12.2001 DE 10163039
(43) Veröffentlichungstag der Anmeldung: 22.09.2004
(73) Patentinhaber: DaimlerChrysler AG, 70567 Stuttgart (DE); Corus Aluminium N.V., 2570 Duffel (BE)
(72) Erfinder: BARTH, Andreas, 70771 Leinfelden (DE); LAEVERS, Patrick, 2820 Rijmenam (BE); Mulkers, Arne, 2600 Berchem (BE)
(86) Internationale Anmeldenummer: PCT/EP2002/014452
(87) Internationale Veröffentlichungsnummer: WO 2003/054243

(56) Entgegenhaltungen:
- EP-A- 0 987 344
- DE-A- 4 421 744
- US-A- 3 717 512
- US-A- 4 174 232
- PATENT ABSTRACTS OF JAPAN vol. 016, no. 118 (C-0922), 25. März 1992 (1992-03-25) -& JP 03 287738 A (KOBE STEEL LTD), 18. Dezember 1991 (1991-12-18)
- J.R. DAVIS: "Aluminum and aluminum alloys" , ASM INTERNATIONAL , OHIO, USA XP002233422 Seite 37 Seite 62-67 Seite 44

## Beschreibung

Die Erfindung betrifft ein Verfahren zur Herstellung eines Aluminiumbauteils nach Anspruch und ein Bauteil, hergestellt durch ein Verfahren nach Ansprüchen 1-8.

Hochfeste Cu- (z.B. Al Mg Si 1 Cu 0,5) oder Zn-haltige, wärmebehandelte Al-Halbzeuge und Al-Schmiedeteile haben zwar hohe statische Festigkeitswerte, jedoch ist deren Bruchdehnung niedrig. Im Fall von Kerbwirkung (z.B. Steinschlag) resultiert somit eine geringe dynamische Festigkeit. Auch sind diese Legierungen anfällig gegenüber Korrosion, so dass zur Vermeidung kerbwirkender Korrosionsnarben ein teurer Korrosionsschutz erforderlich ist. Da z.B. hoch belastete, geschmiedete Al-Fahrwerksteile immer Steinschlag- (Kerben) und Korrosion ausgesetzt sind, werden in diesen Bereichen nur in Ausnahmefällen Cu-/Znhaltige Al-Werkstoffe eingesetzt. Duktilere bzw. kerbunempfinlichere Al Mg Si 1-Legierungen wie z. B. die EN-AW 6082 sind zwar wegen ihres sehr geringen Cu- und Zn-Gehaltes korrosionsbeständig, jedoch erreichen diese Legierungen keine ausreichende Festigkeitswerte.

Ein weiterer Nachteil derartiger Legierungen besteht darin, dass beim Umformen und späteren Wärmebehandeln hoch umgeformte Schmiede- und Halbzeugzonen grobkörnig rekristallisieren. Ein grobkörniges bzw. sprödes und minder festes Gefüge führt zu einem frühen Ausfall des Al-Bauteiles.

Dies gilt vor allem dann, wenn z. B. zu Erzielung einer hohen Materialausbeute eine Mehrfachumformung beim Schmieden erforderlich ist. Bei der Mehrfachumformung erfolgt meist der höchste Umformungsgrad erst am Ende des Umformprozesses und somit bei Temperaturen zwischen 390°C und 450°C, so dass das Gefüge beim späteren Wärmebehandeln rekristallisiert. Noch problematischer ist das Rekristallisationsverhalten kalt umgeformter Al-Halbzeuge, die später wärmebehandelt werden. So wird z.B. für das Herstellen hoch fester Al-Schrauben kalt gezogener Draht oder Stangen verwendet, der dann über Stauchen und Pressen zu einem Schraubenrohling kalt umgeformt wird. Beim späteren Wärmebehandeln ist somit das Gefüge hoch rekristallisationsanfällig. Dasselbe gilt für kalt geschmiedete Al-Räder.

Die deutschen Offenlegungsschriften DE OS 2 103 614 und DE OS 2 213 136 beschreiben jeweils eine Aluminium-Silizium-Magnesium -Legierung, die rekristallisationshemmend reagiert, diese Legierungen weisen jedoch eine zu geringe Festigkeit auf, zudem ist die Neigung zur Rekristallisation dieser Legierung für mehrfachumgeformte oder kaltumgeformte Bauteile immer noch zu hoch. Das selbe gilt für die bekannte Legierung nach der EN-AW 6082.

Die Aufgabe der Erfindung besteht darin, ein Bauteil und ein Verfahren zur Herstellung eines Bauteils bereitzustellen, die gegenüber dem Stand der Technik besser rekristallisationshemmend wirken und zu einer höheren Festigkeit und Korrosionsbeständigkeit der Bauteile führen.

Die Lösung der Aufgabe besteht in einem Verfahren nach Anspruch 1 und in einem Bauteil nach Anspruch 9.

Das erfindungsgemäße Bauteil oder Halbzeug hergestellt durch ein Verfahren nach einem der Ansprüche 1-8 besteht aus einer Aluminiumlegierung mit folgender Zusammensetzung:
- Silizium 0,9 - 1,3,
- Magnesium 0,7 - 1,2,
- Mangan 0, 5 - 1,0,
- Kupfer kleiner 0,1,
- Eisen kleiner 0,5,
- Chrom kleiner 0,25,
- Zirkon und/oder Hafnium 0,05 - 0,2.
In vorteilhafter Weise liegen bestimmte Legierungsbestandteile in folgender Zusammensetzung vor:
- Kupfer kleiner 0,05,
- Eisen 0, 1 - 0,5,
- Chrom 0,05 - 0,2,
- Zink kleiner 0,05.

Zudem kann die Legierung, die Elemente
- Zink kleiner 0,2
- Titan kleiner 0,1
enthalten. Titan dient hierbei zur Kornverfeinerung, Zink kann zur Festigkeitssteigerung beitragen. Zusätzlich enthält die Legierung übliche Verunreinigungen, die auf den Herstellungsprozess zurückzuführen sind.

In einer vorteilhaften Ausgestaltungsform weist die Legierung einen Siliziumanteil zwischen 0,9 und 1,7 Gew.% auf.

Die Erfindung zeichnet sich zudem dadurch aus, dass die Legierungselemente Mangan, Chrom und Zirkon und/oder Hafnium zusammen einen Anteil von mindestens 0,4 Gew. % aufweisen. In bevorzugter Weise liegt der Anteil dieser Elemente höher als 0,6 Gew. %. Diese Elemente fungieren als Rekristallisationshemmer.

Diese Elemente bilden mit dem Aluminium beim Homogenisierungsglühen intermetallische Dispersoide, die die Korngrenzen verankern und sich auch während weiterer Temperaturbehandlungen nicht oder nur im geringen Masse wieder auflösen. Durch die Verankerung der Dispersoide an den Korngrenzen wird das Wachstum der Körner zu Grobkorn verhindert, wodurch somit die Rekristallisation nachhaltige unterdrückt wird. Zirkon und hafniumhaltige Dispersoide sind besonders temperaturstabil, was sich hemmend auf die Rekristallisation bei hohen Temperaturen auswirkt.

Die Legierung weist einen Siliziumanteil von 0,9 bis 1,3 % auf. Es hat sich herausgestellt, dass ein niedrigerer Siliziumanteil nicht zu den geforderten Festigkeitswerten führt. Das Silizium wirkt in Kombination mit dem Magnesium in Form einer Ausscheidungshärtung (Wärmebehandlung), die sich in Form von Mg2Si-Ausscheidungen einstellt. Höhere Gehalte an Mangan und Chrom führen ebenfalls zu einer Ausscheidungshärtung bzw. Festigungssteigerung.

Darüber hinaus ist es zweckmäßig, dass für eine Mischkristallhärtung, also einer Bildung von AlSi-Mischkristallen ein Überschuss an Silizium besteht, der nicht in Mg2Si-Ausscheidungen gebunden ist. Das Verhältnis von Silizium zu Magnesium liegt somit bevorzugt zwischen 1,1 bis 1,3 zu 1, besonders bevorzugt zwischen 1,16 bis 1,24 zu 1.

Die Legierung ist besonders resistent gegen Rekristallisation sowohl bei Warmumformung als auch bei Kaltumformung. Sie weist an sich nahezu unabhängig von einem Herstellungsverfahren eine hohe Festigkeit und eine geringe Korrosionsneigung auf. Die geringe Korrosionsneigung ist vor allem auf den geringen Anteil an Kupfer und Zink zurückzuführen.

Das Verfahren zeichnet sich dadurch aus, dass gegossenes Rohmaterial der Legierung bei Temperaturen zwischen 420° C und 540°C, bevorzugt zwischen 460°C und 500°C homogenisiert wird. Während dieser Homogenisierung werden die Legierungsbestandteile Magnesium und Silizium fein in der Aluminium-Matrix verteilt zudem bilden sich die Dispersoide, die, wie beschrieben, auf Basis vom Zirkon oder Hafnium, Mangan, Chrom und/oder Eisen bestehen.

Es hat sich als vorteilhaft herausgestellt, das Rohmaterial mindestens 4 h zu homogenisieren, besonders bevorzugt wird eine Homogenisierung von 12 h angewendet.

Im weiteren Verfahren wird das Rohmaterial bei einer Temperatur zwischen 450° C und 560° C zu Halbzeugen geformt (z. B. Strangpressen oder Walzen von Blechen) und gegebenenfalls abgeschreckt. Bevorzugt erfolgt die Halbzeugformung zwischen 500°C und 560°C, wobei jeweils die höchstmögliche Temperatur zu wählen ist um Rekristallisationskeime zu vermeiden. Die Halbzeuge werden falls notwendig in umformgerechte Werkstücke vereinzelt und entweder ein- oder mehrfach kalt umgeformt oder gegebenenfalls mehrfach warm zu Bauteilen oder weiteren Halbzeugen umgeformt. Eine spanende Bearbeitung der Halbzeuge, z. B. durch Drehen oder Fräsen ist ebenfalls zweckmäßig. Das Warm- oder Kaltumformen oder das spanende Bearbeiten kann im Rahmen des fachmännischen Könnens erfolgen und gegebenenfalls übliche Wärmebehandlungen beinhalten.

Das Warmumformen des Halbzeugs folgt bei Temperaturen, die im Bereich des üblichen Lösungsglühen liegen (zwischen 440°C und 560°C). Es ist während des Umformens insbesondere während mehrerer Umformschritte darauf zu achten, dass die Temperatur des Werkstücks nicht unter die genannte Temperatur fällt, was grobe Ausscheidungen im Bauteilgefüge zur Folge hätte. Der Umformvorgang ersetzt demnach den Prozessschritt des Lösungsglühens, was sich erheblich auf die Prozesskosten und die Prozessdauer auswirkt.

Die erfindungsgemäßen Umformtemperaturen, die gleichzeitig ein Lösungsglühen beinhalten, liegen höher als die üblichen Umformtemperaturen, was eine geringere Verfestigung und somit eine geringere Rekristallisationskeimbildung im Gefüge bewirkt. Somit wird die Rekristallisation nachhaltig unterdrückt. Höhere Festigkeitswerte und vor allem deutliche höhere Bruchdehnung in hochumgeformten Bereiche sind die Folge.

Nach dem Umformen wird das Werkstück bevorzugt in Wasser abgeschreckt, wodurch das Gefüge eingefroren wird. Beim anschließenden Warmaushärten zwischen 160°C und 240°C erfolgt die gewünschte Festigkeitssteigerung.

Das erfindungsgemäße Aluminiumbauteil hergestellt durch ein Verfahren nach einem der Ansprüche 1-8 weist bei einer der Legierungsangaben entsprechenden Zusammensetzung eine Zugfestigkeit von mindestens 400 MPa und eine minimale Bruchdehnung (A5) von 10 % auf. Derartige Bauteile werden bevorzugt als Zugstreben oder andere Fahrwerksteile, Profile, Bolzen, Schrauben oder Räder verwendet.

Im Folgenden wird die Erfindung an Hand von zwei Beispielen näher erläutert. Das den Beispielen 1 und 2 zugrundeliegende Verfahrensschema ist in Fig. 1 dargestellt.

### Beispiel 1:

Eine Legierungsschmelze mit der Zusammensetzung in Gewicht %:
- Silizium 1,2,
- Magnesium 1,0,
- Mangan 0,5,
- Kupfer 0,05,
- Eisen 0,2,
- Chrom 0,2,
- Titan 0,05,
- Zink 0,1,
- Zirkon 0,2,
wird zu Barren gegossen. Die Barren werden bei einer Temperatur von 480° C für 12 h homogenisiert. Im nächsten Verfahrensschritt werden die Barren bei einer Temperatur von 500° C in Rundstangen (=Halbzeug) gepresst. Die Rundstangen werden abgeschreckt und in etwa 20 cm lange Werkstücke vereinzelt.

Die Werkstücke werden auf eine Temperatur von 530° C erhitzt und in mehreren Schmiedeprozessen (=Umformen) zu Zugstreben umgeformt. Während des Schmiedens fällt die Temperatur des Werkstückes nicht unter 440°C. Die Zugstreben werden in Wasser abgeschreckt und bei 200°C 4 h warmausgelagert. Die Zugstreben weisen sowohl im Bereich einer Mittelstrebe als auch im Bereich eines großen Auges, das auf Grund des hohen Umformgrades üblicherweise einen hohen Grad an Rekristallisation aufweist, eine Zugfestigkeit von mehr als 400 MPa und eine Bruchdehnung (A5) von mehr als 13 % auf.

### Beispiel 2:

Analog Beispiel 1 werden Gussbarren homogenisiert und anschließend bei einer Temperatur von 500°C zu Blechen (=Halbzeug) gewalzt. Aus den Blechen werden runde Werkstücke ausgestanzt und diese in mehreren Schritten kalt zu Rädern umgeformt.

## Patentansprüche

1. Verfahren zur Herstellung eines Bauteils oder Halbzeuges aus einer Aluminiumlegierung wobei die Legierung enthält (in Gewichts %) :
• Silizium 0,9 - 1,3,
• Magnesium 0,7 - 1,2,
• Kupfer kleiner 0,1,
• Eisen kleiner 0,5,
• Chrom kleiner 0,25,
• Zirkon und/oder Hafnium 0,05 - 0,2,
• Mangan 0,5 - 1,0,
Rest Al und übliche Verunreinigungen
und der Gesamtanteil an Chrom und Mangan und Zirkon und/oder Hafnium mindestens 0,6 Gewichts % beträgt, wobei
• ein gegossenes Rohmaterial bei einer Temperatur zwischen 420°C und 540°C homogenisiert wird,
• bei einer Temperatur zwischen 450°C und 560°C zu Halbzeugen geformt wird,
• das Halbzeug anschließend auf eine Lösungsglühtemperatur zwischen 440°C und 560°C erwärmt wird,
• bei dieser Temperatur ein- oder mehrfach warm umgeformt wird,
• das so erhaltene Werkstück in Wasser oder an Luft abgeschreckt wird und
• bei einer Temperatur zwischen 160°C und 240°C warmausgelagert wird.

2. Verfahren zur Herstellung eines Bauteils oder Halbzeuges aus einer Aluminiumlegierung wobei die Legierung enthält (in Gewichts %) :
• Silizium 0,9 - 1,7,
• Magnesium 0,7 - 1,2,
• Kupfer kleiner 0,1,
• Eisen kleiner 0,5,
• Chrom kleiner 0,25,
• Zirkon und/oder Hafnium 0,05 - 0,2,
• Mangan 0,5 - 1,0,
Rest Al und üblichelf Verunreinigungen
und der Gesamtanteil an Chrom und Mangan und Zirkon und/oder Hafnium mindestens 0,6 Gewichts % beträgt, wobei
• ein gegossenes Rohmaterial bei einer Temperatur zwischen 420°C und 540°C homogenisiert wird,
• bei einer Temperatur zwischen 450°C und 560°C zu Halbzeugen geformt wird,
• das Halbzeug anschließend auf eine Lösungsglühtemperatur zwischen 440°C und 560°C erwärmt wird,
• bei dieser Temperatur ein- oder mehrfach warm umgeformt wird,
• das so erhaltene Werkstück in Wasser oder an Luft abgeschreckt wird und
• bei einer Temperatur zwischen 160°C und 240°C warmausgelagert wird.

3. Verfahren nach Anspruch 1 oder 2
**dadurch gekennzeichnet,**
**dass** die Legierung zusätzlich folgende Bestandteile in Gew. % aufweist:
• Titan kleiner 0,1,
• Zink kleiner 0,2,

4. Verfahren nach einem der Ansprüche 1 bis 3,
**dadurch gekennzeichnet,**
**dass** das Verhältnis von Silizium zu Magnesium zwischen 1, 1 zu 1 und 1,3 zu 1 liegt.

5. Verfahren nach Anspruch 4,
**dadurch gekennzeichnet,**
**dass** das Verhältnis von Silizium zu Magnesium zwischen 1,16 zu 1 und 1,24 zu 1 liegt.

6. Verfahren nach einem,der Ansprüche 1 bis 5,
**dadurch gekennzeichnet,**
**dass** an Korngrenzen des Gefüges zirkon- und/oder hafniumhaltige Dispersoide verankert sind.

7. Verfahren nach einem der Ansprüche 1 bis 6,
**dadurch gekennzeichnet,**
**dass** das gegossene Rohmaterial mindestens vier Stunden homogenisiert wird.

8. Verfahren nach einem der Ansprüche 1 bis 7,
**dadurch gekennzeichnet,**
**dass** das gegossene Rohmaterial zwölf Stunden homogenisiert wird.

9. Bauteil, hergestellt durch ein Verfahren nach einem der Ansprüche 1 bis 8.

10. Bauteil oder Halbzeug nach einem der Ansprüche 1 bis 6,
**dadurch gekennzeichnet,**
**dass** das Bauteil eine Bruchdehnung A5 von mehr als 10 % aufweist.

11. Bauteil oder Halbzeug nach einem der Ansprüche 1 bis 7,
**dadurch gekennzeichnet,**
**dass** das Bauteil oder Halbzeug ein Fahrwerksteil, insbesondere eine Zugstrebe oder ein Bolzen, ein Profil eine Schraube oder ein Rad ist.

## Claims

1. Process for producing a component or semi-finished product from an aluminium alloy, the alloy containing (in % by weight):
• silicon 0.9 - 1.3
• magnesium 0.7 - 1.2
• copper less than 0.1
• iron less than 0.5
• chromium less than 0.25
• zirconium and/or hafnium 0.05 - 0.2
• manganese 0.5 - 1.0
remainder Al and standard impurities
and the total amount of chromium and manganese and zirconium and/or hafnium is at least 0.6% by weight, in which process
• a cast raw material is homogenized at a temperature of between 420°C and 540°C,
• is shaped into semi-finished products at a temperature of between 450°C and 560°C,
• the semi-finished product is then heated to a solution annealing temperature of between 440°C and 560°C,
• is hot-formed one or more times at this temperature,
• the workpiece obtained in this way is quenched in water or in air, and
• is hot age-hardened at a temperature of between 160°C and 240°C.

2. Process for producing a component or semi-finished product from an aluminium alloy, the alloy containing (in % by weight):
• silicon 0.9 - 1.7
• magnesium 0.7 - 1.2
• copper less than 0.1
• iron less than 0.5
• chromium less than 0.25
• zirconium and/or hafnium 0.05 - 0.2
• manganese 0.5 - 1.0
remainder Al and standard impurities
and the total amount of chromium and manganese and zirconium and/or hafnium is at least 0.6% by weight, in which process
• a cast raw material is homogenized at a temperature of between 420°C and 540°C,
• is shaped into semi-finished products at a temperature of between 450°C and 560°C,
• the semi-finished product is then heated to a solution annealing temperature of between 440°C and 560°C,
• is hot-formed one or more times at this temperature,
• the workpiece obtained in this way is quenched in water or in air, and
• is hot age-hardened at a temperature of between 160°C and 240°C.

3. Process according to Claim 1 or 2, **characterized in that** the alloy additionally includes the following constituents, in % by weight:
• titanium less than 0.1
• zinc less than 0.2.

4. Process according to one of Claims 1 to 3, **characterized in that** the ratio of silicon to magnesium is between 1.1 to 1 and 1.3 to 1.

5. Process according to Claim 4, **characterized in that** the ratio of silicon to magnesium is between 1.16 to 1 and 1.24 to 1.

6. Process according to one of Claims 1 to 5, **characterized in that** zirconium- and/or hafnium-containing dispersoids are anchored at the grain boundaries of the microstructure.

7. Process according to one of Claims 1 to 6, **characterized in that** the cast raw material is homogenized for at least four hours.

8. Process according to one of Claims 1 to 7, **characterized in that** the cast raw material is homogenized for twelve hours.

9. Component produced by a process according to one of Claims 1 to 8.

10. Component or semi-finished products as described in one of Claims 1 to 6, **characterized in that** the component has an elongation at break A5 of more than 10%.

11. Component or semi-finished product as described in one of Claims 1 to 7, **characterized in that** the component or semi-finished product is an underbody part, in particular a tension strut or a bolt, a profiled section, a screw or a wheel.

## Revendications

1. Procédé de fabrication d'une pièce ou d'un semi-produit en un alliage d'aluminium, l'alliage contenant (en % en poids)
• du silicium 0,9 - 1,3,
• du magnésium 0,7 - 1,2,
• du cuivre moins de 0,1,
• du fer moins de 0,5,
• du chrome moins de 0,25,
• du zirconium et/ou de l'hafnium 0,05 - 0,2,
• du manganèse 0,5 - 1,0,
le reste étant de l'aluminium et les impuretés usuelles et la proportion totale de chrome et de manganèse et de zirconium et/ou d'hafnium étant d'au moins 0,6% en poids,
• un matériau brut coulé étant homogénéisé à une température entre 420°C et 540°C,
• des demi-produits étant façonnés à une température entre 450°C et 560°C,
• le semi-produit étant ensuite chauffé à une température de recuit de mise en solution entre 440°C et 560°C,
• transformé une ou plusieurs fois à cette température,
• la pièce ainsi obtenue étant refroidie brusquement dans l'eau ou à l'air et
• entreposée à chaud à une température entre 160°C et 240°C.

2. Procédé de fabrication d'une pièce ou d'un semi-produit en alliage d'aluminium, l'alliage contenant (en % en poids)
• du silicium 0,9 - 1,7,
• du magnésium 0,7 - 1,2,
• du cuivre moins de 0,1,
• du fer moins de 0,5,
• du chrome moins de 0,25,
• du zirconium et/ou de l'hafnium 0,05 - 0,2,
• du manganèse 0,5 - 1,0,
le reste étant de l'aluminium et les impuretés usuelles et la proportion totale de chrome et de manganèse et de zirconium et/ou d'hafnium étant d'au moins 0,6% en poids,
• un matériau brut coulé étant homogénéisé à une température entre 420°C et 540°C,
• des demi-produits étant façonnés à une température entre 450°C et 560°C,
• le semi-produit étant ensuite chauffé à une température de recuit de mise en solution entre 440°C et 560°C,
• transformé une ou plusieurs fois à chaud à cette température,
• la pièce ainsi obtenue étant refroidie brusquement dans l'eau ou à l'air et
• entreposée à chaud à une température entre 160°C et 240°C.

3. Procédé selon la revendication 1 ou 2, **caractérisé en ce que** l'alliage présente en outre les constituants suivants en % en poids
• titane moins de 0,1,
• zinc moins de 0,2.

4. Procédé selon l'une quelconque des revendications 1 à 3, **caractérisé en ce que** le rapport de silicium à magnésium est compris entre 1,1:1 et 1,3:1.

5. Procédé selon la revendication 4, **caractérisé en ce que** le rapport de silicium à magnésium est compris entre 1,16:1 et 1,24:1.

6. Procédé selon l'une quelconque des revendications 1 à 5, **caractérisé en ce que** des dispersoïdes contenant du zirconium et/ou de l'hafnium sont ancrés sur les limites des grains de la structure.

7. Procédé selon l'une quelconque des revendications 1 à 6, **caractérisé en ce que** le matériau brut coulé est homogénéisé pendant au moins quatre heures.

8. Procédé selon l'une quelconque des revendications 1 à 7, **caractérisé en ce que** le matériau brut coulé est homogénéisé pendant douze heures.

9. Pièce, préparée par un procédé selon l'une quelconque des revendications 1 à 8.

10. Pièce ou semi-produit selon l'une quelconque des revendications 1 à 6, **caractérisé en ce que** la pièce présente un allongement à la rupture A5 supérieur à 10%.

11. Pièce ou semi-produit selon l'une quelconque des revendications 1 à 7, **caractérisé en ce que** la pièce ou le semi-produit est une pièce de mécanisme de roulement, en particulier un tirant ou un boulon, un profilé, une vis ou une roue.
